# EUROPÄISCHE PATENTSCHRIFT

(11) **EP 3 259 378 B1**
(45) Veröffentlichungstag und Bekanntmachung des Hinweises auf die Patenterteilung: **13.10.2021**
(21) Anmeldenummer: 16704447.8
(22) Anmeldetag: 15.02.2016
(51) Int. Cl.: C21D 8/06, C21D 8/10, C21D 9/08, C21D 9/14, C21D 9/52, C21D 1/25

(54) **VERFAHREN ZUM HERSTELLEN EINES STRANGS AUS EDELSTAHL**
METHOD FOR PRODUCING A STRAND FROM STAINLESS STEEL
PROCÉDÉ DE FABRICATION D'UNE BARRE D'ACIER FIN

(30) Priorität: 17.02.2015 DE 102015102255
(43) Veröffentlichungstag der Anmeldung: 27.12.2017
(73) Patentinhaber: Sandvik Materials Technology Deutschland GmbH, 40549 Düsseldorf (DE)
(72) Erfinder: FROBÖSE, Thomas, 33775 Versmold (DE); RAUFFMANN, Udo, 33824 Werther (DE); HEDVAL, Christofer, 33615 Bielefeld (DE)
(74) Vertreter: WSL Patentanwälte Partnerschaft mbB
(86) Internationale Anmeldenummer: PCT/EP2016/053114
(87) Internationale Veröffentlichungsnummer: WO 2016/131748

(56) Entgegenhaltungen:
- EP-A1- 2 650 059
- WO-A1-2014/034522
- JP-A- H1 018 018
- JP-A- H1 157 842
- JP-A- S5 276 217
- JP-A- 2005 298 932
- KR-A- 20110 045 184
- Anonymous: "Seamless instrumentation tube", Stainless steel product guide New Zealand - Sandvik , 2014, Seite FP, 138, XP002756341, Gefunden im Internet: URL:http://smt.sandvik.com/globalassets/gl obal/downloads/home/sandvik-steel-nz-catal ogue-2014-secure.pdf [gefunden am 2016-04-12]

## Beschreibung

Die vorliegende Erfindung betrifft ein Verfahren zum Herstellen eines Strangs aus austenitischem Edelstahl durch Kaltfumformen einer Luppe zu dem kaltverfestigten Strang und nachfolgend Glühen des Strangs.

Strangförmige Edelstahlprodukte, d.h. insbesondere Profile, Stäbe und Rohre werden häufig durch Kaltumformen eines in dieser Anmeldung als Luppe bezeichneten Halbzeugs zu dem eigentlichen Strang hergestellt.

Neben einer Änderung ihrer Abmessungen erfährt die Luppe bei einer Kaltumformung auch eine Kaltverfestigung.

Durch die Kaltumformung erhält der Strang aus Edelstahl daher Eigenschaften, welche sich durch ein Warmumformen nicht erzielen lassen. Insbesondere können durch Kaltumformen Stränge mit hohen Zugfestigkeiten hergestellt werden, so wie sie auf andere Weise nicht oder nur schwer erreichbar sind. Dem gegenüber ist die Dehnung von kaltumgeformten Strängen aus Edelstahl verglichen mit durch andere Umformverfahren hergestellten Strängen eher gering.

Aus der WO 2014/034522 A1 ist ein Verfahren zum Kaltumformen eines Strangs bekannt, wobei der Strang nach dem Kaltumformen bei einer Temperatur von 450 °C geglüht wird.

Aus der JP 2005 298932 A ist ein Verfahren zum Herstellen eines hochfesten Edelstahldrahtes bekannt, dessen Steifigkeit erheblich verbessert ist und dessen Steifigkeit der von Pianodraht aus Kohlenstoffdraht entspricht. Der metastabile austenitische Edelstahldraht für eine Feder mit hoher Festigkeit und hoher Steifigkeit enthält Komponenten, die nach Masse 0,03 bis 0,14 % C, 0,1 bis 4,0 % Si, 1,0 bis 8,0 % Mn, 1,0 bis 5,0 % NiCr und 0,05 bis 0,30 % N und der Rest Fe enthalten mit den unvermeidlichen Verunreinigungen, wobei der durch die spezifizierte Formel ausgedrückte Wert von Md30 -10 bis 40 °C beträgt.

Aus der WO 2014/034522 A1 ist ein Rohr aus einem Duplexedelstahl bekannt mit einer Zugfestigkeit (YS_{LT}) von 689,1 bis 1000,5 MPa in der Rohrachsenrichtung, wobei die Zugfestigkeit (Y-SLT), die Kompressionsfestigkeit (YS_{LC}) in der Rohrachsenrichtung, die Zugfestigkeit (YS_{CT}) in der Umfangsrichtung des Rohres und die Kompressionsfestigkeit (YScc) in der Umfangsrichtung des Rohres aus dem Duplexedelstahl die Gleichungen (1) bis (4) erfüllt: (1) 0,09 ≤ YS_{LC}/YS_{LT} ≤ 1,11; (2) 0,90 ≤ YS_{cc}/YS_{CT} ≤ 1,11; (3) 0,90 ≤ YS_{cc}/YS_{LT} ≤ 1,11; und (4) 0,90 ≤ YS_{CT}/YS_{LT} ≤ 1,11. Daher ist es Aufgabe der vorliegenden Erfindung, ein Verfahren zum Herstellen eines Strangs aus austenitischem Edelstahl bereitzustellen, welches es ermöglicht, Stränge aus austenitischem Edelstahl zu fertigen, die sowohl eine hohe Zugfestigkeit als auch eine hohe Dehnung aufweisen. Zudem ist es Aufgabe der vorliegenden Erfindung, einen Strang aus austenitischem Edelstahl bereitzustellen, welcher sowohl eine hohe Zugfestigkeit als auch eine hohe Dehnung aufweist.

Zumindest eine der vorgenannten Aufgaben wird durch ein Verfahren nach Anspruch 1 erreicht.

Ein kaltverfestigter Strang aus austenitischem Edelstahl, welcher auf diese Weise hergestellt wird, verfügt überraschenderweise über eine hohe Dehnung, wobei gleichzeitig die hohe durch das Kaltumformen erzielte Zugfestigkeit erhalten bleibt oder sogar noch verbessert wird.

Dies ist insofern überraschend, da ein Glühen eines Strangs aus Edelstahl im Stand der Technik immer zum sogenannten Weichglühen bzw. Rekristalisationsglühen verwendet wird, d.h. um die Zugfestigkeit, zumeist zu Gunsten einer Bearbeitbarkeit des Strangs in einem weiteren Kaltumformschritt, herabzusetzen.

Wenn im Sinne der vorliegenden Anmeldung Temperaturen des Strangs während dem Glühen beschrieben werden, so bezieht sich diese Angabe auf die Oberflächentemperatur des kaltverfestigten Strangs selbst.

Kaltumformverfahren im Sinne der vorliegenden Anmeldung sind alle Umformverfahren, bei welchen die Luppe, d.h. das Halbzeug, bei Temperaturen umgeformt wird, die unterhalb der Rekristalisationstemperatur des verwendeten austenitischen Edelstahls liegen.

Im Sinne der vorliegenden Anmeldung erfolgt das Kaltumformen insbesondere durch Kaltpilgerwalzen oder Kaltziehen.

Insbesondere zum Herstellen von präzisen Rohren aus austenitischem Edelstahl wird eine ausgedehnte hohle, rohartige Luppe als Halbzeug im vollständig erkalteten Zustand durch Druckspannungen kaltreduziert. Dabei wird die Luppe zu einem Rohr mit definiertem, reduziertem Außendurchmesser und einer definierten Wanddicke bzw. -stärke umgeformt.

Dazu wird beim Kaltpilgerwalzen (auch als Kaltpilgern bezeichnet) die Luppe über einen kalibrierten, d.h. den Innendurchmesser des fertigen Rohrs aufweisenden Walzdorn geschoben und dabei von außen von zwei kalibrierten, d.h. den Außendurchmesser des fertigen Rohrs definierenden Walzen umfasst und in Längsrichtung über den Walzdorn ausgewalzt.

Während des Kaltpilgerns erfährt die Luppe einen schrittweisen Vorschub in Richtung auf den Walzdorn hin bzw. über diesen hinweg. Zwischen zwei Vorschubschritten werden die Walzen drehend über den Dorn und damit die Luppe bewegt und walzen die Luppe aus. An jedem Umkehrpunkt des Walzgerüsts mit den daran drehend befestigten Walzen geben die Walzen die Luppe frei und diese wird um einen weiteren Schritt in Richtung auf das Werkzeug, d.h. den Walzdorn bzw. die Walzen, hin vorgeschoben.

Der Vorschub der Luppe über den Dorn erfolgt mit Hilfe eines translatorisch angetriebenen Vorschubspannschlittens, welcher eine Translationsbewegung in einer Richtung parallel zur Achse des Walzdorns ausführt und diese auf die Luppe überträgt.

Während dem Vorschub wird zudem die Luppe um ihre Längsachse gedreht, um ein gleichmäßiges Auswalzen der Luppe zu ermöglichen. Durch mehrfaches Überwalzen jedes Rohrabschnitts werden eine gleichmäßige Wanddicke und Rundheit des Rohrs sowie gleichmäßige Innen- und Außendurchmesser erreicht. Daher sind in der Regel die Vorschubschritte kleiner als der Gesamthub des Walzgerüsts zwischen den beiden Umkehrpunkten.

Im Gegensatz dazu wird beim Kaltziehen als einem weiteren hier beispielhaft zu betrachtenden Kaltumformverfahren eine strangförmige Luppe durch eine Ziehmatrize, welche einen Innendurchmesser aufweist, der geringer ist als der Außendurchmesser der Luppe, hindurchgezogen und damit umgeformt und neu dimensioniert.

In Abhängigkeit von dem verwendeten Werkzeug unterscheidet man beim Ziehen von Rohren den sogenannten Hohlzug, bei welchem die Umformung lediglich mit einer zuvor beschriebenen Ziehmatrize (auch als Ziehring, Ziehhohl oder Ziehstein bezeichnet) reduziert wird, und den sogenannten Kernzug oder Stangenzug, bei welchem auch der Innendurchmesser sowie die Wanddicke des gezogenen Rohrs durch einen im Inneren der Luppe angeordneten Ziehkern definiert werden.

Unter der Zugfestigkeit im Sinne der vorliegenden Anmeldung wird die Spannung verstanden, die im Zugversuch aus der maximal erreichten Zugkraft unmittelbar vor dem Bruch der Probe bezogen auf den ursprünglichen Querschnitt der Probe errechnet wird. Die Dimension der Zugfestigkeit ist Kraft pro Fläche.

Unter Dehnung im Sinne der vorliegenden Anmeldung wird die bleibende Verlängerung eines Strangs, welcher unter Krafteinwirkung bis zum Bruch gezogen wird, bezogen auf die Anfangsmesslänge verstanden. Diese Dehnung wird auch als Bruchdehnung oder Dehngrenze bezeichnet. Berechnet wird die Bruchdehnung als Quotient aus der verbleibenden Längenänderung nach dem Bruch geteilt durch die Anfangslänge vor der Krafteinwirkung. Diese ergibt eine dimensionslose Größe und wird häufig als Prozentwert angegeben.

Erstaunlich ist, dass in dem angegebenen Temperaturbereich von 400° C bis 460° C die Verfestigung des Strangs durch das Kaltumformen, d.h. die erzielte hohe Zugfestigkeit, durch das Glühen noch gesteigert wird, während gleichzeitig die Dehnung nicht nennenswert reduziert wird.

Eine makroskopische oder mikroskopische Veränderung von Strängen, welche von der Anmelderin nach dem Kaltumformen in diesem Temperaturbereich geglüht wurden, ist nicht feststellbar.

Eine insbesondere vorteilhafte Verbesserung der Zugfestigkeit bei Gleichzeitiger Beibehaltung einer hohen Dehnung gegenüber einem Kaltumformverfahren, welches auf ein Glühen nach dem Kaltumformen vollständig verzichtet, wird in einem Bereich von 410° C bis 450° C, vorzugsweise in einem Bereich von 435° C bis 445° C und besonders bevorzugt bei 440° C erreicht."

Um die Oxidation des Edelstahlmaterials beim Glühen minimal zu gestalten, erfolgt das Glühen in einer Schutzgasatmosphäre, welche den Strang während dem Glühen umgibt. Diese Schutzgasatmosphäre weist vorteilhafterweise in einer Ausführungsform Argon auf, vorzugsweise einen Anteil an Argon von mehr als 95 Vol.-%.

In einer Ausführungsform der Erfindung beträgt der Sauerstoffgehalt der Schutzgasatmosphäre beim Glühen weniger als 50 ppm, vorzugsweise weniger als 15 ppm und besonders bevorzugt weniger als 10 ppm. Dann sind Oxidationsprozesse zu der Oberfläche des Strangs zu vernachlässigen.

In einer Ausführungsform der Erfindung liegt der Taupunkt der Schutzgasatmosphäre bei Atmosphärendruck (1013 mbar) bei einer Temperatur von -40° C oder weniger, vorzugsweise von -50° C oder weniger.

Während davon auszugehen ist, dass der beschriebene Effekt des Glühens bei den erfindungsgemäßen Temperaturen bei allen Edelstahlmaterialien eintritt, konnte er von den Erfindern insbesondere für austenitische Edelstähle explizit nachgewiesen werden.

Dabei wird im Sinne der vorliegenden Anmeldung unter einem austenitischen Edelstahl ein kubisch-flächenzentrierter Mischkristall einer Eisenlegierung, insbesondere ein y-Mischkristall, verstanden.

Ein Strang im Sinne der vorliegenden Anmeldung ist in Form eines Rohres.

Das erfindungsgemäße Verfahren dient der Herstellung eines Rohrs. Rohre mit einer hohen Zugfestigkeit bei gleichzeitig hoher Dehnung werden vor allem auf dem Gebiet medizinischer Implantate aber auch als Hochdruckleitungen für die unterschiedlichsten Anwendungszwecke benötigt.

Während man aber zunächst davon ausgehen könnte, dass der beschriebene Effekt des Glühens bei den erfindungsgemäßen Temperaturen nur bei dünnwandigen kaltverfestigten Edelstahlrohren eintritt, hat sich überraschenderweise gezeigt, dass dieser auch bei stabförmigen kaltverfestigten Strängen mit einem massiven Querschnitt und insbesondere auch bei dickwandigen Rohren auftritt. Solche dickwandigen Rohre werden in der Hochdrucktechnik zur Fluidführung benötigt. Bei einem rohrförmigen Strang weisen die Luppe und der fertige Strang einen Innendurchmesser und einen Außendurchmesser auf. Rohre, bei denen der Innendurchmesser die Hälfte des Außendurchmessers oder weniger, vorzugsweise ein Drittel des Außendurchmessers oder weniger, beträgt, gelten als hochdruckfest und werden im Sinne der vorliegenden Anmeldung als Hochdruckrohre bezeichnet.

Erfindungsgemäß ist der kaltverfestigte Strang ein Rohr mit einem Innendurchmesser und einem Außendurchmesser, wobei der Innendurchmesser die Hälfte des Außendurchmessers oder weniger, vorzugsweise ein Drittel des Außendurchmessers oder weniger beträgt.

Weitere Vorteile, Merkmale und Anwendungsmöglichkeiten der vorliegenden Erfindung werden anhand der folgenden Beschreibung eines Beispiels deutlich.

Figur 1 zeigt ein Flussdiagramm des Verfahrens zum Herstellen eines austenitischen Edelstahlrohrs gemäß einer Ausführungsform der vorliegenden Erfindung.

In einem Versuch wurde ein Rohr als Luppe aus einem austenitischen Edelstahl gemäß DIN1.44/41, das Kohlenstoff mit einem Anteil von nicht mehr als 0,06 Gew.-%, Mangan mit einem Anteil von nicht mehr als 1,8 Gew.-%, Silizium mit einem Anteil von nicht mehr als 0,7 Gew.-%, Nickel mit einem Anteil von 11 Gew.-%, Chrom mit einem Anteil von 17 Gew.-% und Molybdän mit einem Anteil von 2,3 Gew.-% aufweist mit einem Rest Eisen und unvermeidbaren Verunreinigungen hergestellt.

Die Luppe wurde zunächst durch Kaltpilgerwalzen zu einem fertig dimensionierten Edelstahlrohr kalt reduziert.

Das so gewalzte Rohr hat eine Dehnung A(H) von 25,0 % und eine Zugfestigkeit Rp 0,2 von 762 N/mm².

Nachfolgend wurde dieses kaltgepilgerte Rohr unter einer Schutzgasatmosphäre mit einem Anteil an Argon von mehr als 95 Vol.-% bei einer Temperatur von 440° C geglüht. Dabei war der Sauerstoffgehalt in der Schutzgasatmosphäre geringer als 10 ppm.

Das geglühte Rohr weist nach dem Glühen eine Dehnung A(H) von 15,1 % auf. Die Zugfestigkeit Rp 0,2 beträgt 812 N/mm².

Zur Erläuterung wird nun anhand des Flussdiagramms aus Figur 1 das Verfahren zur Herstellung eines Edelstahlrohrs gemäß der vorliegenden Erfindung noch einmal kurz zusammengefasst.

Zunächst wird in Schritt 1 als Ausgangsmaterial ein Rohr aus austenitischem Edelstahl als Luppe bereitgestellt. Der Edelstahl enthält neben Eisen und unvermeidbaren Verunreinigungen Kohlenstoff mit einem Anteil von nicht mehr als 0,06 Gew.-%, Mangan mit einem Anteil von nicht mehr als 1,8 Gew.-%, Silizium mit einem Anteil von nicht mehr als 0,7 Gew.-%, Nickel mit einem Anteil von 11 Gew.-%, Chrom mit einem Anteil von 17 Gew.-% und Molybdän mit einem Anteil von 2,3 Gew.-%. Diese Luppe wird dann durch Kaltpilgerwalzen in Schritt 2 zum fertig dimensionierten Rohr kaltumgeformt.

Das fertige Rohr wird sodann in Schritt 3 unter einer Schutzgasatmosphäre mit einem Anteil an Argon von mehr als 95 Vol.-% und einem Sauerstoffgehalt in der Schutzgasatmosphäre von weniger als 10 ppm bei einer Temperatur von 440° C geglüht.

## Patentansprüche

1. Verfahren zum Herstellen eines Strangs aus Edelstahl durch
Kaltumformen einer Luppe zu dem kaltverfestigten Strang und
nachfolgendes Glühen des Strangs,
wobei bei dem Glühen des Strangs der Strang auf eine Temperatur in einem Bereich von 400° C bis 460° C erhitzt wird,
**dadurch gekennzeichnet, dass**
der kaltverfestigte Strang während des Erhitzens von einer Schutzgasatmosphäre umgeben ist,
wobei das Verfahren zusätzlich den Schritt aufweist, Abkühlen des Strangs nach dem Erhitzen, wobei der Strang während dem Abkühlen von einer Schutzgasatmosphäre umgeben ist,
wobei die Luppe und der Strang in Form eines Rohres mit einem Innendurchmesser und einem Außendurchmesser vorliegen,
wobei durch das Kaltumformen ein Rohr ausgebildet wird, dessen Innendurchmesser die Hälfte des Außendurchmessers oder weniger beträgt und
wobei das Material der Luppe ein austenitischer Edelstahl ist.

2. Verfahren nach Anspruch 1, **dadurch gekennzeichnet, dass** der Strang auf eine Temperatur in einem Bereich von 410° C bis 450° C, vorzugsweise in einem Bereich von 435° C bis 445° C und besonders bevorzugt auf 440° C erhitzt wird.

3. Verfahren nach einem der vorhergehenden Ansprüche, **dadurch gekennzeichnet, dass** die Schutzgasatmosphäre Argon, vorzugsweise mit einem Anteil an Argon von mehr als 95 Vol.-%, aufweist.

4. Verfahren nach einem der vorhergehenden Ansprüche, **dadurch gekennzeichnet, dass** die Schutzgasatmosphäre einen Sauerstoffgehalt von weniger als 50 ppm, vorzugsweise von weniger als 15 ppm und besonders bevorzugt von weniger als 10 ppm aufweist.

5. Verfahren nach einem der vorhergehenden Ansprüche, **dadurch gekennzeichnet, dass** der Taupunkt der Schutzgasatmosphäre bei Atmosphärendruck bei einer Temperatur von -40° C oder weniger, vorzugsweise von -50° C oder weniger liegt.

6. Verfahren nach einem der vorhergehenden Ansprüche, **dadurch gekennzeichnet, dass** der Innendurchmesser ein Drittel des Außendurchmessers oder weniger beträgt.

7. Verfahren nach einem der vorhergehenden Ansprüche, **dadurch gekennzeichnet, dass** das Kaltumformen durch Kaltpilgerwalzen erfolgt.

8. Verfahren nach einem der vorhergehenden Ansprüche, **dadurch gekennzeichnet, dass** der Edelstahl ein austenitischer Edelstahl gemäß DIN1.44/41 ist.

## Claims

1. A method of manufacturing a billet of stainless steel comprising:
cold forming a bloom to give the strain-hardened billet; and
subsequent annealing of the billet,
wherein upon annealing of the billet the billet is heated to a temperature in a range of from 400° C to 460° C,
**characterised in that**
the strain-hardened billet is surrounded by a protective gas atmosphere during heating,
wherein the method further has the step of cooling the billet after heating, wherein the billet during cooling is surrounded by the protective gas atmosphere,
wherein the bloom and the billet are in the form of a tube with an inside diameter and an outside diameter,
wherein a tube is formed by the cold forming operation, the inside diameter of which is half of the outside diameter or less,
wherein the material of the bloom is an austenitic stainless steel.

2. A method according to claim 1 **characterised in that** the billet is heated to a temperature in a range of from 410° C to 450° C, preferably in a range of from 435° C to 445° C and particularly preferably to 440° C

3. A method according to one of the preceding claims **characterised in that** the protective gas atmosphere comprises argon, preferably with a proportion of argon of more than 95% by volume.

4. A method according to one of the preceding claims **characterised in that** the protective gas atmosphere has an oxygen content of less than 50 ppm, preferably less than 15 ppm and particularly preferably less than 10 ppm.

5. A method according to one of the preceding claims **characterised in that** the dew point of the protective gas atmosphere at atmospheric pressure is at a temperature of -40° C or lower, preferably 50° C or lower.

6. A method according to one of the preceding claims **characterised in that** the inside diameter is a third of the outside diameter or less.

7. A method according to one of the preceding claims **characterised in that** the cold forming operation is carried out by cold pilger rolling.

8. A method according to one of the preceding claims **characterised in that** the stainless steel is an austenitic stainless steel according to DIN 1.44/41.

## Revendications

1. Procédé de fabrication d'une barre en acier spécial par formage à froid d'une loupe pour obtenir la barre écrouie et par recuit ultérieur de la barre,
dans lequel, lors du recuit de la barre, la barre est chauffée à une température située dans une plage comprise entre 400 °C et 460 °C, **caractérisé en ce que**
la barre écrouie est entourée d'une atmosphère de gaz protecteur pendant le chauffage,
dans lequel le procédé présente en outre une étape consistant à refroidir la barre après le chauffage, la barre étant entourée d'une atmosphère de gaz protecteur pendant le refroidissement,
dans lequel la loupe et la barre ont la forme d'un tube présentant un diamètre intérieur et un diamètre extérieur,
dans lequel le formage à froid donne un tube dont le diamètre intérieur est inférieur ou égal à la moitié du diamètre extérieur, et
dans lequel le matériau de la loupe est un acier spécial austénitique.

2. Procédé selon la revendication 1, **caractérisé en ce que** la barre est chauffée à une température située dans la plage comprise entre 410 °C et 450 °C, de manière préférée située dans la plage comprise entre 435 °C et 445 °C, et de manière particulièrement préférée égale à 440 °C.

3. Procédé selon l'une des revendications précédentes, **caractérisé en ce que** l'atmosphère de gaz protecteur présente de l'argon, de manière préférée avec une proportion d'argon supérieure à 95 % en volume.

4. Procédé selon l'une des revendications précédentes, **caractérisé en ce que** l'atmosphère de gaz protecteur présente une teneur en oxygène inférieure à 50 ppm, de manière préférée inférieure à 15 ppm, et de manière particulièrement préférée inférieure à 10 ppm.

5. Procédé selon l'une des revendications précédentes, **caractérisé en ce que** le point de rosée de l'atmosphère de gaz protecteur à la pression atmosphérique se situe à une température inférieure ou égale à - 40°C, de manière préférée inférieure ou égale à - 50°C.

6. Procédé selon l'une des revendications précédentes, **caractérisé en ce que** le diamètre intérieur est inférieur ou égal à un tiers du diamètre extérieur.

7. Procédé selon l'une des revendications précédentes, **caractérisé en ce que** le formage à froid intervient par laminage à froid à pas de pèlerin.

8. Procédé selon l'une des revendications précédentes, **caractérisé en ce que** l'acier spécial est un acier spécial austénitique selon la norme DIN 1.44/41.
